# EUROPÄISCHE PATENTSCHRIFT

(11) **EP 0 041 208 B1**
(45) Veröffentlichungstag und Bekanntmachung des Hinweises auf die Patenterteilung: **18.01.1984**
(21) Anmeldenummer: 81103982.5
(22) Anmeldetag: 23.05.1981
(51) Int. Cl.: C25D 3/62

(54) **Alkalisches Bad zum galvanischen Abscheiden niederkarätiger rosa- bis gelbfarbener Goldlegierungsschichten**
Alkaline bath for the electrodeposition of pink to yellow coloured layers of gold alloys with low carat weight
Bain alcalin pour le dépôt électrochimique de couches roses jusqu'à jaunes d'alliages d'or à peu de carats

(30) Priorität: 31.05.1980 DE 3020765
(43) Veröffentlichungstag der Anmeldung: 09.12.1981
(73) Patentinhaber: Degussa Aktiengesellschaft, 60311 Frankfurt (DE)
(72) Erfinder: Simon, Franz, Dr. Dipl.-Chem., D-7070 Schwäbisch Gmünd/Bettr (DE); Huth, Werner, D-6458 Rodenbach I (DE); Dorbath, Bernd, Dr. Dipl.-Chem., D-6450 Hanau 9 (DE); Zilske, Wolfgang, Dipl.Chem., D-6450 Hanau 9 (DE)

## Beschreibung

Die Erfindung betrifft ein alkalisches Bad zum galvanischen Abscheiden niederkarätiger rosabis gelbfarbener Goldlegierungsschichten mit einem Gehalt an löslichem Goldzyanid, löslichem Kupferzyanid und Kaliumkarbonat bzw. Kaliumhydrogenkarbonat. Dabei werden korrosionsbeständige Schichten im Bereich von 13 bis 18 Karat abgeschieden.

Zur Herstellung niederkarätiger rosa- und gelbfarbener Goldlegierungsüberzüge wurden bisher Bäder verwendet, die neben komplexen Gold-und Kupferzyaniden noch Kadmium und Chelatbildner enthalten (DE-AS 22 21 159). Solche Bäder arbeiten im allgemeinen in einem pH-Bereich von 7,5-12 und enthalten außerdem freies Zyanid, leitfähige Salze, wie z. B. Karbonate, und Puffersalze, wie z. B. Phosphate. Sie liefern bei günstigen Arbeitsbedingungen glänzende rosafarbene oder gelbe Legierungsniederschläge guter Qualität. Diese Bäder haben jedoch den gravierenden Nachteil, daß sie Kadmium enthalten, das physiologisch nicht unbedenklich ist und durch andere Stoffe ersetzt werden muß.

Bekannt sind auch Goldbäder, die neben Gold noch Zink und andere Legierungsmetalle, insbesondere auch Kupfer, als lösliche Salze enthalten. Mit solchen galvanischen Bädern lassen sich bisher jedoch keine rosafarbenen oder gelben niederkarätigen Goldlegierungsschichten herstellen, sondern nur hochkarätige bzw. mißfarbige Schichten.

In der DE-OS2342691 wird ein zyanidisches alkalisches Weißgoldbad beschrieben, das neben Kaliumgoldzyanid und Kaliumzinkzyanid Kaliumnickelzyanid und Dikaliumhydrogenphosphate bei pH-Werten von 9-13 enthält. Mit diesen Bädern lassen sich jedoch keine niederkarätigen Goldlegierungsschichten herstellen.

Aus der DE-OS2244434 ist ein galvanisches Goldlegierungsbad bekannt, das neben Kaliumgoldzyanid noch Kupfersulfat und gegebenenfalls ein Zinksalz enthalten kann. Man erhält jedoch auch mit diesen Bädern, die bei pH-Werten von 3-10 arbeiten und Aldehyde, Diamine und arsenige Säure als essentielle Bestandteile enthalten, keine niederkarätigen Goldlegierungsschichten.

In der DE-OS 27 54 207 wird ein Goldlegierungsbad beschrieben, das Kaliumgoldzyanid, Zinksulfat und Natriumkarbonat enthält und bei pH 4,9 betrieben wird. Aus diesem Bad werden grüne Niederschläge abgeschieden.

Weiterhin ist (DE-AS1033987) ein Goldlegierungsbad bekannt, das Kaliumgoldzyanid, Kupfer, Zink und Nickel in Form ihrer Äthylendiaminteträssigsäuresalze enthält. Bei pH 8 und einer Temperatur von 60 °C erhält man 19-karätige Legierungsüberzüge, die graustichig sind.

Mit keinem der hier angeführten galvanischen Goldlegierungsbäder auf der Basis Gold, Kupfer, Zink war es bisher möglich, niederkarätige rosabis gelbfarbene Schichten zu erzeugen.

Es war daher Aufgabe der vorliegenden Erfindung, ein alkalisches Bad zum galvanischen Abscheiden niederkarätiger rosa- bis gelbfarbener Goldlegierungsschichten mit einem Gehalt an löslichem Goldzyanid, löslichem Kupferzyanid und Kaliumkarbonat bzw. Kaliumhydrogenkarbonat zu finden, das korrosionsbeständige, physiologisch unbedenkliche Schichten von 13-18 Karat liefert.

Diese Aufgabe wurde erfindungsgemäß dadurch gelöst, daß das Bad 3-10 g/I Gold, 5-35 g/I Kupfer, 2,5-20 g/I Kaliumkarbonat und/oder Kalium hydrogenkarbonat und 7,5-40 g/I Zink als komplexes Zyanid enthält.

Bewährt haben sich Bäder, die das Gold als Alkaligoldzyanid und das Kupfer als Alkalikupferzyanid enthalten. Vorzugsweise enthalten solche Bäder 10-30 g/I Zink als K₂(Zn(CN)₄),

Zur Herstellung rosafarbener Goldlegierungsschichten werden den Bädern vorteilhafterweise noch 5-25 g/I eines Alkalisalzes einer Phosphor-und/oder Phosphonsäure zugesetzt, zur Herstellung gelber Goldlegierungsschichten 0,5-5 g/I Ammoniak und/oder ein Amin.

Bewährt haben sich auch Bäder, die 0,2-1,5 g/I einer Selen- und/oder Arsenverbindung als Glanzzusatz enthalten. Der Zusatz von Chelatbildnern, wie Äthylendiaminteträssigsäure oder anderer Aminokarbonsäuren, in Mengen von 5-20 g/I, ist in manchen Fällen ebenfalls empfehlenswert. Als Arbeitstemperatur hat sich der Bereich von 50 bis 75 °C, insbesondere 60-75°C, und als pH-Wert der Bereich von 8-12, insbesondere 9-10 bewährt.

Die erfindungsgemäße Bäder ermöglichen es, trotz verschiedenen Karatgehalts der Schichten von 13-18 Karat, je nach Badzusammensetzung und Arbeitsbedingungen, einen konstanten gleichmäßigen Rosafarbton oder Gelbfarbton zu erzeugen. Selbst bei einem Feingehalt von 14 kt wird bei Kupfergehalten von 30 bis 40 Gew.% ein angenehmer rosa Farbton (3-4 N) erzielt, der bei diesen hohen Kupfergehalten überraschend ist. Auch bei stark schwankendem Goldgehalt im Bad zwischen 3 und 10 g/I und einem Zinkgehalt zwischen 2 und 15 % im Überzug wird ein nahezu konstanter Rosafarbton geliefert. Die abgeschiedenen Schichten weisen dabei eine gute Duktilität auf.

Es ist überraschend, daß durch die Mitabscheidung von Zink aus galvanischen zyanidischen Gold-/Kupferbädern ein Rosafarbton bzw. auch ein gelber Farbton erzielt werden kann, nachdem allgemein bekannt ist, daß die Mitabscheidung von Zink in größeren Mengen aus Gold-/ Kupferbädern zu mißfarbenen, graustichigen und extrem spröden Schichten führt, im Gegensatz zu Kadmium.

Die folgenden Beispiele sollen das erfindungsgemäße Bad näher erläutern :
1. Aus einem Bad mit 8 g/I Gold als K(Au(CN)₂), 30 g/I Kupfer als K₂(Cu(CN)₄), 40 g/I Zink als K₂(Zn(CN)₄), 5 g/l K₂CO₃, 0,3 g/l H₂SeO₃ und 8 g/l K₂HPO₄ werden bei 60°C, einem pH-Wert = 9 und Stromdichten von 0,6-1 A/dm² rosafarbene Au/Cu/Zn-schichten mit einem Feingehalt von 13-15 kt abgeschieden.
2. Aus einem Bad mit 5 g/I Gold, 7,5 g/I Kupfer und 20 g/I Zink als K_{z}(Zn(CN)₄), das außerdem 5 g/l K₂CO₃, 0,3 g/l H₂SeO₃ und 16 g/l Kaliumtripolyphosphat enthält, werden bei 65 °C, pH = 9,5 und Stromdichten zwischen 1,2 und 1,8 A/dm² 18-karätige rosafarbene Schichten abgeschieden, die ca. 5 Gew.% Zink enthalten.
3. Ein Bad mit 4 g/l Gold als K₂/Au(CN)₂), 20 g/l Kupfer als K₂(Cu(CN)₄), 20 g/I Zn als K₂(Zn(CN)₄), 13 g/l K₂CO₃, 18 g/l KHCO₃ und 2 ml/l 24 %iger Ammoniak ermöglicht bei pH = 10, einer Temperatur von 60 °C und einer Stromdichte von 0,8-1,2 A/dm² die Abscheidung von 18-karätigen, gelben (2N) Goldlegierungsüberzügen.

Die Robustheit und Langzeitstabilität der erfindungsgemäßen Bäder erlaubt einen störungsfreien Betrieb in der Praxis, da auch schwankende Metallgehalte bei konstanten Stromdichten zu gleichbleibenden Schichten führen.

## Patentansprüche

1. Alkalisches Bad zum galvanischen Abscheiden niederkarätiger rosa- bis gelbfarbener Goldlegierungsschichten mit einem Gehalt an löslichem Goldzyanid, löslichem Kupferzyanid und Kaliumkarbonat bzw. Kaliumhydrogenkarbonat, dadurch gekennzeichnet, daß es 3-10 g/l Gold, 5-35 g/l Kupfer, 2,5-20 g/l Kaliumkarbonat und/oder Kaliumhydrogenkarbonat und 7,5-40 g/I Zink als komplexes Zinkzyanid enthält.

2. Alkalisches Bad nach Anspruch 1, dadurch gekennzeichnet, daß es 10-30 g/l Zink als K₂(Zn(CN)₄) enthält.

3. Alkalisches Bad nach Anspruch 1 und 2, dadurch gekennzeichnet, daß es zusätzlich 5-25 g/I eines Alkalisalzes einer Phosphor- und/ oder Phosphonsäure oder 0,5-5 g/I Ammoniak und/oder ein Amin enthält.

4. Alkalisches Bad nach Anspruch 1 bis 3, dadurch gekennzeichnet, daß es zusätzlich 0,2-1,5 g/I einer Selen- und/oder Arsenverbindung enthält.

5. Alkalisches Bad nach Anspruch 1 bis 4, dadurch gekennzeichnet, daß es zusätzlich 5-20 g/I eines Chelatbildners enthält.

6. Verwendung eines alkalischen Bades nach Anspruch 1 bis 5 zum galvanischen Abscheiden niederkarätiger rosa- bis gelbfarbener Goldlegierungsschichten, dadurch gekennzeichnet, daß es bei pH = 8-12 und bei einer Temperatur von 50-75 °C betrieben wird.

## Claims

1. An alkaline bath for the galvanic deposition of low-carat pink to yellow-coloured gold alloy layers having a content of soluble gold cyanide, soluble copper cyanide and potassium carbonate or potassium hydrogen carbonate, characterised in that it contains from 3 to 10 g/I of gold, from 5 to 35 g/I of copper, from 2.5 to 20 g/I of potassium carbonate and/or potassium hydrogen carbonate and from 7.5 to 40 g/l of zinc as complex zinc cyanide.

2. An alkaline bath according to claim 1, characterised in that it contains from 10 to 30 g/I of zinc as K₂(Zn(CN)₄).

3. An alkaline bath according to claims 1 and 2, characterised in that it also contains from 5 to 25 g/I of an alkali metal salt of a phosphoric acid and/or a phosphonic acid or from 0.5 to 5 g/I of ammonia and/or an amine.

4. An alkaline bath according to claims 1 to 3, characterised in that it also contains from 0.2 to 1.5 g/I of a selenium compound and/or an arsenic compound.

5. An alkaline bath according to claims 1 to 4, characterised in that it also contains from 5 to 20 g/I of a chelate former.

6. The use of an alkaline bath according to claims 1 to 5 for the galvanic deposition of low-carat pink to yellow-coloured gold alloy layers, characterised in that it is operated at a pH of from 8 to 12 and at a temperature of from 50 to 75 °C.

## Revendications

1. Bain alcalin pour le dépôt électrolytique de revêtements en alliages d'or colorés en rose pouvant aller jusqu'au jaune, dont le titre en or est faible, contenant du cyanure d'or soluble, du cyanure de cuivre soluble et du carbonate ou du carbonate acide de potassium, caractérisé en ce qu'il contient 3 à 10 g/I d'or, 5 à 35 g/l de cuivre, 2,5 à 20 g/I de carbonate et/ou de carbonate acide de potassium et 7,5 à 40 g/I de zinc sous la forme de cyanure de zinc complexe.

2. Bain alcalin suivant la revendication 1, caractérisé en ce qu'il contient 10 à 30 g/I de zinc sous la forme de K₂(Zn(CN)₄).

3. Bain alcalin suivant l'une des revendications 1 et 2, caractérisé en ce qu'il contient en supplément 5 à 25 g/I d'un sel alcalin d'un acide phosphorique et/ou phosphonique, ou 0,5 à 5 g/I d'ammoniaque et/ou d'une amine.

4. Bain alcalin suivant l'une quelconque des revendications 1 à 3, caractérisé en ce qu'il contient en supplément 0,2 à 1,5 g/I d'un composé du sélénium et/ou de l'arsenic.

5. Bain alcalin suivant l'une quelconque des revendications 1 à 4, caractérisé en ce qu'il contient en supplément, 5 à 20 g/I d'un formateur de chélate.

6. Utilisation d'un bain alcalin suivant l'une quelconque des revendications 1 à 5 pour le dépôt électrolytique de revêtements en alliage d'or à bas titre, colorés de rose à jaune, caractérisé en ce qu'il fonctionne à pH = 8 à 12 et sous une température de 50 à 75 °C.
